# EUROPÄISCHE PATENTSCHRIFT

(11) **EP 1 274 588 B1**
(45) Veröffentlichungstag und Bekanntmachung des Hinweises auf die Patenterteilung: **01.10.2003**
(21) Anmeldenummer: 01925385.5
(22) Anmeldetag: 07.03.2001
(51) Int. Cl.: B41M 5/40, B41M 5/00, B41M 3/14

(54) **AUFZEICHNUNGSPAPIER ZUM RÜCKSEITIGEN BEDRUCKEN**
RECORDING PAPER THAT CAN BE PRINTED ON THE REVERSE
PAPIER D'ENREGISTREMENT POUVANT ETRE IMPRIME AU VERSO

(30) Priorität: 24.03.2000 DE 10014351
(43) Veröffentlichungstag der Anmeldung: 15.01.2003
(73) Patentinhaber: Mitsubishi Hitec Paper Flensburg GmbH, 24941 Flensburg (DE)
(72) Erfinder: KRANZ, Erich, 24939 Flensburg (DE); MARX, Matthias, 24589 Nortorf (DE)
(86) Internationale Anmeldenummer: EP0102552
(87) Internationale Veröffentlichungsnummer: WO01072528

(56) Entgegenhaltungen:
- EP-A- 0 887 199
- GB-A- 2 163 271
- US-A- 4 593 298
- US-A- 5 989 701
- US-A- 6 001 490

## Beschreibung

Die Erfindung betrifft ein mit einer Masseleimung und einer rückseitigen Oberflächenpräparation versehenes Aufzeichnungspapier, das frontseitig zur Aufnahme von Aufzeichnungen vorgesehen ist und dessen Rückseite gegenüber der Frontseite unterschiedlich ausgebildet und mit einer Funktionspigmente enthaltenden Druckfarbe bedruckbar ist. Ferner betrifft die Erfindung die Verwendung des erfindungsgemäßen Aufzeichnungspapiers.

Für Aufzeichnungen vorgesehene Substrate aus Papier oder Karton und insbesondere solche, die auf ihrer Frontseite eine für bestimmte Aufzeichnungsverfahren vorgesehene Beschichtung oder Präparation aufweisen, und die auf ihrer Rückseite eine gegenüber der Frontseite unterschiedliche Beschichtung oder Präparation tragen, sind in großer Zahl bekannt.

Aus der **EP 0 120 095 A 1** ist ein Gußstreichverfahren bekannt, bei dem zur Vermeidung der Rollneigung in der Streichmaschine auf die Rückseite mittels Düsen- oder Rasterwalzenauftrag Wasser in einer Menge von 1 - 30 g/m² aufgetragen und anschließend getrocknet wird. Das Befeuchtungswasser kann zusätzlich Stärke, Protein, synthetische Leimungsmittel, Wachsemulsionen, Netzmittel und Pigmente enthalten.

Ebenso ist es gemäß der **DE 3 621 732 A 1** zum Verhindern der Rollneigung bekannt, bei der Herstellung von einseitig behandeltem Papier oder Karton, insbesondere einseitig gestrichenem Papier, die nicht behandelte bzw. nicht gestrichene Seite durch einen Wassersumpf zu führen, so daß die Papierbahn über die volle Bahnbreite ausreichend Feuchtigkeit aufnimmt, und anschließend wie üblich zu trocknen.

Aus der **EP 0 402 041 A 1** ist ein wärmeempfindliches Aufzeichnungsmaterial bekannt, bei dem das Welligwerden (curling) des als Substrat zu verwendenden Papierbogens durch die Auswahl bestimmter Zellstoffsorten verringert werden soll. Vorzugsweise enthält der Papierbogen die üblichen Zusatzstoffe zur Verbesserung der Festigkeit, wie z.B. kationische Stärke, Leimungsmittel wie kationische und anionische Polyacrylamide oder Salze der Fettsäure, Leime auf AKD-Basis oder auf Basis von Alkenyibernsteinsäure, Mittel zur Verbesserung der Naßfestigkeit und anorganische Füllstoffe. Vorzugsweise ist der Papierbogen auch durch mittels einer Leimpresse aufgebrachte wässerige Lösungen von Polymeren, wie z.B. Polyvinylalkohol, Stärke, SBR-Latex oder Styrol-Maleinsäureanhydrid imprägniert.

Aus dem nachfolgend diskutierten Stand der Technik sind mehrere Vorschläge bekannt, die durch Bereitstellung eines Substrats mit bestimmter Glätte und mit einem bestimmten Wasseraufnahmevermögen eine Verbesserung der Aufzeichnungsqualität anstreben. Dabei weichen die bekannten Vorschläge hinsichtlich der vorgeschlagenen Werte für das Wasseraufnahmevermögen und die für Glätte nicht unerheblich voneinander ab.

Aus dem Patentabstract of Japan zur **JP-A-08072394** ist ein Aufzeichnungspapier bekannt, zu dessen Herstellung ein Substrat dient, das auf einer seiner Oberflächen einen Cobbwert im Bereich von 15 - 50 g/m² und eine nach Oken gemessene Glätte von 40 - 400 s aufweist. Zur Glätte und zum Cobbwert des fertigen Aufzeichnungspapiers findet sich keine Offenbarung.

Auch gemäß der **GB 2 163 271 A** wird zum Erhalt eines wärmeempfindlichen Aufzeichnungspapiers mit verbesserter Aufzeichnungsdichte und überlegener Punktreproduzierbarkeit ein spezielles Substrat vorgeschlagen, das insbesondere eine hohe Druckgeschwindigkeit des Aufzeichnungspapiers im Thermodrucker ermöglichen soll. Bei dem bekannten Substrat soll durch die Auswahl der Papierfaserstoffe und durch eine gezielte Zugabe von Oberflächenleimungsmitteln und weiteren Zugabestoffen zum Papierfaserbrei eine Spaltfestigkeit von 0,5 bis 2,0 kg cm nach Tappi UM 528 sowie ein Cobbwert von 10 bis 20 g/m² nach JIS P 8140 eingestellt werden. Das Substrat soll eine Bekkglätte nach JIS P 8119 von mindestens 200 s aufweisen. Sowohl die Cobb- wie auch die Bekk-Werte beziehen sich entsprechend der Argumentation innerhalb der Beschreibung auf die Substratvorderseiten, auf die die wärmeempfindliche Aufzeichnungsschicht aufgetragen wird. Wie sich aus den Tabellen dieser Schrift ergibt, werden gute Ergebnisse mit Substraten erzielt, deren Bekkglätte in einem Bereich von 254 - 402 s und deren Cobbwerte zwischen 14,9 und 18 g/m² liegen. Da sich aus der Beispielsbeschreibung entnehmen läßt, daß im Anschluß an den Auftrag der wärmeempfindlichen Aufzeichnungsschicht noch ein Kalanderschritt folgt, ist davon auszugehen, daß die Glätte der fertigen Aufzeichnungspapiere noch höher liegt als die für die verschiedenen Substrate offenbarten Werte. Eine rückseitige Beschichtung des Substrats mit einer Latexdispersion oder wasserlöslichen Polymeren soll das Welligwerden des Substrats vermeiden.
Für die der Aufzeichnungsschicht gegenüberliegende Oberfläche werden weder für die mit einer wärmeempfindlichen Aufzeichnungsschicht versehenen Substrate noch für Substrate ohne eine solche Aufzeichnungsschicht Cobb- oder Glättewerte offenbart.

In der **EP 0 887 199 A 2** wird ein Aufzeichnungsmaterial für den Tintenstrahldruck vorgeschlagen, bei dem das aus Papier bestehende Substrat eine Dichte von 1,01 g/m³ oder mehr und einen Leimungsgrad - bestimmt als Cobbwert - im Bereich von 1 bis 15 g/m² vorzugsweise von 2 bis 11 g/m² aufweisen soll. Dieser Vorschlag zielt darauf ab, die Welligkeit des hergestellten Aufzeichnungsmaterials bei der Beschriftung mit wässeriger Tinte dadurch gering zu halten, daß ein Substrat mit geringer Ungleichmäßigkeit zur Herstellung von Aufzeichnungsmaterialien mit verbesserter Bildschärfe zur Verfügung gestellt wird. Auch wenn Glättewerte für Substrat und fertiges Aufzeichnungsmaterial nicht offenbart sind, ist davon auszugehen, daß sich infolge mehrerer Kalanderprozesse, denen sowohl Substrat als auch das mit einer Aufzeichnungsschicht versehene Aufzeichnungspapier unterworfen werden, eine relativ hohe Glätte einstellt.

Die **EP 0190 875 A 2** beschreibt ein Aufzeichnungsmaterial, bei dem eine wärmeempfindliche Aufzeichnungsschicht auf ein oberflächengeleimtes Papiersubstrat aufgetragen wird, das einen nach dem JIS P 8140 entsprechend der DIN/EN 20535 oder der ISO 535 ermittelten Cobbwert von 25 g/m² oder weniger - vorzugsweise von 20 bis 10 g/m² aufweist. Dieser Vorschlag zielt auf einen guten Kontakt zum Thermokopf ab, so daß die Aufzeichnungsqualität verbessert wird.

Die **EP 0 900 668 A 2** sieht für ein mittels Gußstreichverfahren herzustellendes Aufzeichnungsmaterial für den Tintenstrahldruck ein Substrat mit einem Cobb₆₀-Wert gemäß JIS P 8140 zwischen 30 und 100 g/m² vor. Das Substrat soll eine nach JAPAN TAPPI No. 5 gemessene Glätte von mindestens 30 s aufweisen, wobei beispielhaft bis zu 60 s offenbart sind. Mit dem Substrat wird eine erhöhte Produktivität bei der Herstellung gußgestrichener Papiere und eine verbesserte Tintenabsorption angestrebt.

Schließlich offenbart die **DE 195 32 303 C 2** ein Aufzeichnungsmaterial für den Tintenstrahldruck, bei dem ein Trägermaterial auf Basis eines synthetischen thermoplastischen Polymers zum Einsatz kommt, das einen gemäß ISO 535 (E₁₉₇₆) ermittelten Cobb₁₂-Wert von mindestens 30 g/m² aufweist. Das so hergestellte Aufzeichnungsmaterial soll die aufgeführten Nachteile einer lang andauernden vollständigen Absorption aufgetragener Tinte innerhalb des Tintenstrahldruckprozesses, insbesondere bei großflächigen Aufzeichnungen, wie Bildern, überwinden und den Einsatz eines so hergestellten Aufzeichnungsmaterials auch in Tintenstrahldruckern mit erhöhten Anforderungen an das einzusetzende Aufzeichnungsmateriai garantieren.

Zur Verbesserung der Aufzeichnungsqualität, insbesondere der Beständigkeit der Aufzeichnung bei wärmeempfindlichen Aufzeichnungsmaterialien wurden auch vielfach Rückseitenbeschichtungen vorgeschlagen.

Die **DE 197 48 258 A 1** offenbart eine Rückseitenbeschichtung, die bei einem wärmeempfindlichen Aufzeichnungsmaterial eine Sperrwirkung gegenüber den im Offset- und Flexodruck eingesetzten Substanzen, organischen Lösungsmitteln sowie gegenüber Ölen, Fetten und Weichmachern bewirkt. Auf diese Weise soll eine Verfärbung der vorderseitig aufgebrachten wärmeempfindlichen Aufzeichnungsschicht sowie eine damit verbundene Unkenntlichmachung des auf der Aufzeichnungsschicht erzeugten Schriftbildes verhindert werden.
Auch die in dieser Schrift zum Stand der Technik genannten und nachfolgend ausführlicher diskutierten **DE-C-32 07 071, US-A-4 593 298, EP-B-0 171 810, EP-A-0 518 552** und **DE-A-37 20 171** betreffen wärmeempfindliche Aufzeichnungsmaterialien mit rückseitigen Präparationen oder Beschichtungen, die der Verbesserung der Haltbarkeit des aufgezeichneten Bildes sowie der Wasserbeständigkeit, zur Erzielung einer Sperrwirkung oder zur Verringerung der Kräusel- beziehungsweise Rollneigung dienen.

So soll gemäß der **DE-C-32 07 071** die Rückseitenbeschichtung das Eindringen von Weichmachern in aus wärmeempfindlichem Aufzeichnungsmaterial hergestellte Etiketten verhindern, die zur Etikettierung von Kunstoffverpackungen dienen.

Aufgabe der **US-A-4 593 298** ist es, ein wärmeempfindliches Aufzeichnungspapier zur Verfügung zu stellen, das sich durch gute Laufeigenschaften auf Thermodruckern, möglichst geringe Rollneigung und eine hohe Wasserresistenz auszeichnet. Letztere soll ein Verblocken des aufgerollten Aufzeichnungspapiers bei genügend hoher Luftfeuchte verhindern. Vorgeschlagen wird ein wärmeempfindliches Papier mit auf der Aufzeichnungsschicht aufgetragener Schutzschicht und einer ein Styren-Maleinsäure-Copolymer enthaltenden Rückseitenbeschichtung. Um optimale Laufeigenschaften zu garantieren, schlägt die Schrift für die Rückseite des bekannten Aufzeichnungspapiers eine Bekkglätte von 30 - 500 s, bevorzugt 80 - 150 s vor. Der Schrift lassen sich keine Hinweise auf Cobb-Werte der Aufzeichnungsschicht und insbesondere der Rückseite des Aufzeichnungspapiers entnehmen.

Nach der **EP-B-0171 810** soll ein wärmeempfindliches Aufzeichnungsmaterial mit überlegener Haltbarkeit und Beständigkeit geschaffen werden, das ein klares Bild und hohe dynamische Bilddichte aufweist. Dazu wird neben einer die wärmeempfindliche Aufzeichnungsschicht abdeckenden Schutzschicht eine ein Emulsionsbindemittel auf Polyurethanbasis enthaltende Rückseitenbeschichtung vorgesehen. Während zur Rückseitenbeschichtung keine Werte für die Glätte oder das Wasseraufnahmevermögen offenbart werden, werden für die obere Schutzschicht - ohne nähere Nennung des angewendeten Meßverfahrens - beispielhafte Glättewerte von 200 - 300 bzw. 600 - 1000 s offenbart.

Die **EP-A-0 518 552** sieht bei einem wärmeempfindlichen Aufzeichnungsmaterial eine Rückseitenbeschichtung eines ein thermoplastisches Harz enthaltenden Substrats vor, wobei als Substrate synthetische Papiere und insbesondere Kunststoffolien in Betracht gezogen sind. Das Schrumpfvermögen des Substrats soll so auf 1- 2 % eingeschränkt werden.

Das zur Verwendung als Etikett vorgesehene wärmeempfindliche Aufzeichnungsmaterial gemäß der **DE-A-37 20 171** ist auf seiner Rückseite mit einer Haftbeschichtung versehen, deren Wasseraufnahmevermögen und Glätte nicht offenbart werden.

Um das Aufquellen des Papiersubstrats durch eindringende Tinte bei einem ggf. mehrere übereinanderliegende Empfangsschichten aufweisenden Aufzeichnungsmaterial für den Tintenstrahldruck einzuschränken, sieht die **EP 0 893 271 A 1** eine einen anorganischen Füllstoff und ein Kunststoffbindemittel umfassende wasserabweisende Schicht vor, die zumindest auf der Seite des Papiersubstrates ausgebildet ist, die zur Aufnahme der Aufzeichnungsschicht dient. Die wasserabweisende Schicht ist mit einer Flächenmasse von maximal 7 g/m² ausgebildet und das damit versehene Papier hat einen gemäß ISO 535 (E₁₉₉₁) ermittelten Cobb₃₀-Wert von maximal 5 g/m². Wird die gleiche Schicht auch als Rückseitenbeschichtung aufgebracht, ist ein Cobb₃₀- Wert von 7 - 8 g/m² zulässig.

Aus der den nächstkommenden Stand der Technik bildenden **US-A-5 989 701** ist ein Aufzeichnungspapier mit unterschiedlicher Vorder- und Rückseite, für den Tintenstrahldruck insbesondere mit lösungsmittelhaltigen pigmentierten Tinten bekannt, das wasserfeste Bilder guter Qualität und Beständigkeit liefert und auch für den Außenbereich geeignet sein soll. Die Beschichtungsmasse für die Tintenstrahl- Aufzeichnungsschicht wird dazu auf Substrate aus Papier, PVC- und PET- Folien aufgetragen. Für die Substrate werden Cobb₆₀- Werte und Glättewerte nach Bekk in weiten Bereichen von 2 - 100 g/m² bzw. von 20 - 200 s offenbart.

Bei einem beispielhaft als Substrat eingesetzten Papier mit einer aus modifizierter Stärke bestehenden Oberflächenleimung ist ein Cobb₆₀- Wert von 20 g/m² mit einer Bekk-Glätte von 80 s kombiniert. Entsprechende Werte nach Auftrag der Tintenstrahldruck- Empfangsschicht und einer ggf. durchzuführenden Kalanderbehandlung sind nicht offenbart. Soweit in dieser Schrift die Ausbildung der Rückseite angesprochen ist, betrifft dies nicht näher definierte Sperrschichten gegen Lösemittel, Beschichtungen zur Einstellung der Planlage oder die Ausbildung der Tintenstrahldruck- Empfangsschicht auch auf der Rückseite, ohne dass jedoch für die Rückseite Cobb- oder Glättewerte offenbart sind.

Die bekannten Aufzeichnungsmaterialien haben sich zwar in weiten Bereichen bereits bewährt; es erschließen sich jedoch fortlaufend neue Anwendungsbereiche bei gleichzeitig steigenden Qualitätsansprüchen, so daß ständig neue Lösungswege gefunden werden müssen, um den sich ändernden Anforderungen gerecht zu werden. Insbesondere wärmeempfindliche Aufzeichnungsmaterialien und Papiere für den Tintenstrahldruck werden in zunehmendem Maße zur Herstellung von Tickets eingesetzt, die auf der Rückseite mit sogenannten Preprints versehen sind. Diese Preprints können beispielsweise in die Druckfarbe eingebettete Funktionspigmente und hier insbesondere magnetisierbare Partikel enthalten, die einen hohen prozentualen Anteil an beispielsweise Eisenpulver oder Magnetit aufweisen.

Wie sich im Rahmen umfangreicher Versuchsreihen mit wärmeempfindlichen, rückseitig solche Sperrschichten aufweisenden Aufzeichnungsmaterialien gezeigt hat, ist die rückseitige Bedruckbarkeit der bekannten Aufzeichnungspapiere noch nicht optimal ausgebildet. Die bekannten Sperrschichten sind daher für verschiedene Anwendungen noch nicht in jedem Fall geeignet, insbesondere ist die Offsetbedruckbarkeit und die einwandfreie Funktion von mittels Offsetdruck aufgebrachten magnetisierbaren Pigmenten nicht mit ausreichender Sicherheit gewährleistet. Es wurde gefunden, daß die Stärke des Magnetflusses, der von magnetisierbaren Partikeln ausgeht, nicht ausreicht, wenn die Partikel mit der Druckfarbe in das Papier penetrieren und nicht mehr auf der Oberfläche der Rückseite vorliegen. Dadurch erfolgen Datenaufzeichnungen mittels eines Magnetkopfes in den Preprints unvollständig oder fehlerhaft.

Eine bisher genutzte Möglichkeit, eine zu tiefe Penetration der Druckfarbe und von in ihr eingebettete Funktionspigmente in die Rückseite von Aufzeichnungsmaterialien zu verhindern, ist die Unterlegung der Druckfarbe mit einem sogenannten _{"}Primar", einer lackartigen Druckfarbe zur Versiegelung der zu bedruckenden Papieroberfläche, innerhalb des Druckprozesses. Von erheblichem Nachteil ist es jedoch, daß ein solches Vorgehen ein noch frei verfügbares Druckwerk während des Druckprozesses voraussetzt, was insbesondere bei einer beabsichtigten Mehrfarbenbedruckung oft nicht gegeben ist,

Ausgehend von der beschriebenen Problematik, besteht, die Aufgabe der vorliegenden Erfindung darin, ein Aufzeichnungspapier insbesondere für die wärmeempfindliche Aufzeichnung oder für den Tintenstrahldruck zur Verfügung zu stellen, das unter Beibehaltung einer guten Aufzeichnungsqualität, geringer Rollneigung und geringem Welligwerden auch noch eine Rückseite aufweist, die
a) einerseits eine zu tiefe Penetration einer Funktionspigmente, wie beispielsweise magnetisierbare Partikel, enthaltenden Druckfarbe verhindert, andererseits aber ihre ausreichende Haftung ermöglicht, so daß
b) nach der Aufwicklung der bedruckten Papierbahn kein störendes Verkleben bzw. Ablegen der auf die Rückseite aufgebrachten Druckfarbe mit der bzw. auf die Frontseite der Papierbahn erfolgt.

Im Rahmen von dieser Erfindung zugrundeliegenden Untersuchungen konnte überraschend festgestellt werden, daß diese sich zum Teil widersprechenden Forderungen mit einem Aufzeichnungspapier erfüllt werden können, wenn das Aufzeichnungspapier rückseitig eine in einem bestimmten Bereich liegende Wasserabsorption und eine in einem bestimmten Bereich liegende Glätte besitzt. Es wurde erkannt, daß eine zu hohe Glätte des Aufzeichnungspapiers zu Verarbeitungsproblemen führt, die sich insbesondere bei wärmeempfindlichen Aufzeichnungspapieren unter anderem in Problemen mit dem Papiervorschub in Druckeinrichtungen niederschlagen.

Die Erfindung sieht daher bei einem mit einer Masseleimung und einer rückseitigen Oberflächenpräparation versehenen Aufzeichnungspapier, das frontseitig zur Aufnahme von Aufzeichnungen vorgesehen ist und dessen Rückseite gegenüber der Frontseite unterschiedlich ausgebildet und mit einer Funktionspigmente enthaltenden Druckfarbe bedruckbar ist, vor, dass die Rückseite des Aufzeichnungspapiers eine zusätzliche Oberflächenpräparation aufweist, die mittels einer wässrigen Lösung enthaltend dimeres Alkylten, Styren-Maleinsäure-Anhydrid, Stärke, Polyvinylalkohol, Alginat oder CMC oder einer Dispersion eines synthetischen Binders aufgebracht ist und dass die Rückseite einen CObbeo-Wert X mit 15 g/m² < X ≤25 g/m² und eine mittlere Bekkglätte Y mit Y ≤ 200 s aufweist.

Erst die erfindungsgemäß durchgeführte Ausbildung der Rückseite mit einer Masseleimung und einer weiteren Oberflächenpräparation ermöglicht in Kombination mit der rückseitig zu bemessenden Wasserabsorption und Glätte jeweils in bestimmten Bereichen die vollständige Lösung der Aufgabe, wozu neben der Verminderung der Druckfarbenpenetration und der hervorragenden rückseitigen Bedruckbarkeit auch die nachhaltige Lösung des Problems des sogenannten Ablegens zählt, worunter das Abfärben der noch unzureichend getrockneten Farbe während des Druckprozesses auf die Vorderseite des Aufzeichnungspapiers in dem Ablagestapel bzw. in der fertig bedruckten Papierrolle zu verstehen ist.

Unter den in der Beschreibung erwähnten Preprints sind im Rahmen der vorliegenden Erfindung Aufdrucke und flächendeckende Beschichtungen zu verstehen, die im Anschluß an den Papierherstellungsprozeß auf die Rückseite des Aufzeichnungspapiers aufgebracht werden.

Die im Rahmen der Erfindung in Ansprüchen und Beschreibung angegebenen Cobb₆₀-Werte wurden nach dem in der DIN/EN 20535 bzw. in der ISO 535 angegebenen Verfahren mit destilliertem Wasser von 20°C ermittelt.

Als mittlere Bekkglätte im Sinne dieser Erfindung ist das arithmetische Mittel aus einer fest vorgegebenen Anzahl an Einzelbahnmeßwerten der Bekkglätte in Sekunden [s] zu verstehen. Zu diesem Zweck wird die Papierbahnbreite in eine bestimmte Anzahl an Teilbreiten unterteilt, für die jeweils ein Meßwert der Bekkglätte in s nach dem in der DIN 53107 angegebenen Verfahren bestimmt wird. Die so bestimmten Einzelbahnmeßwerte, die für sich bereits arithmetische Mittelwerte aus 10 Einzelmeßwerten gemäß der DIN 53107 darstellen, werden addiert und durch die Anzahl der Einzelbahnmeßwerte dividiert zur rechnerischen Bestimmung der mittleren Bekkglätte in s.

Ein bevorzugter Bereich für das rückseitige Wasserabsorptionsvermögen des erfindungsgemäßen Aufzeichnungspapiers liegt bei einem Cobb₆₀-Wert von nicht mehr als 23 g/m².

Im Rahmen der umfangreichen Untersuchungsarbeiten hat sich gezeigt, daß besonders gute Ergebnisse zur Lösung der dieser Erfindung zugrundeliegenden Aufgabe mit einem frontseitig zur Aufnahme von Aufzeichnungen vorgesehenen Aufzeichnungspapier zu erzielen sind, dessen Rückseite eine Bekkglätte von nicht weniger als 160 s insbesondere eine Bekkglätte von nicht weniger als 175 s aufweist.

Als bevorzugte Ausführungsform einer Masseleimung zeigten sich im Rahmen der durchgeführten Versuche in der Masse mit Harzleim geleimte Papiere. Entsprechend einer weiteren Ausführungsform der Erfindung kann die weitere rückseitige Oberflächenpräparation pigmentiert sein. Für die rückseitig zusätzlich aufzutragende Oberflächenpräparation werden Beschichtungsmassen zwischen 0,05 und 5 g/m² (otro) bevorzugt, wobei besonders gute Ergebnisse mit Beschichtungsmassen zwischen 0,07 und 0,3 g/m² (otro) erzielt werden. (otro = ofentrockene Gewichtsanteile)

Eine besonders bevorzugte Ausführungsform zur Oberflächenleimung ist der Einsatz von nicht pigmentierten Lösungen, die auf eine zuvor aufgetragene rückseitige Stärkepräparation aufgebracht werden.

Die vorliegende Erfindung findet vorzugsweise ihre Anwendung auf dem Gebiet der wärmeempfindlichen Aufzeichnungspapiere, die auf ihrer Frontseite eine wärmeempfindliche Aufzeichnungsschicht aufweisen, in der unter dem Einfluß von Wärme miteinander reagierende Farbstoffvorläufer und Akzeptoren vorliegen. In Abhängigkeit von dem beabsichtigten Einsatzzweck ist die wärmeempfindliche Aufzeichnungsschicht auf eine pigmentierte Zwischenschicht aufgetragen und/oder mit einer Schutzschicht versehen.

Auch für das Gebiet der Tintenstrahlaufzeichnungspapiere ist die Erfindung hervorragend geeignet. Es können dabei Tintenstrahlaufzeichnungspapiere mit und ohne Tintenempfangsschicht eingesetzt werden, wobei jedoch solche mit einer Tintenempfangsschicht besonders bevorzugt werden. Auf die Tintenempfangsschicht ist gegebenenfalls eine Schutzschicht aufgetragen, die unter anderem die Wischfestigkeit erhöht.

Die erfindungsgemäßen Aufzeichnungspapiere können rückseitig mit einer Druckfarbe bedruckt oder beschichtet sein, die in einer bevorzugten Ausführungsform bis zu 70 Gew.-% Funktionspigmente enthält.

Weisen die als Preprints rückseitig auf die Aufzeichnungspapiere aufgedruckten Druckfarben magnetisierbare Funktionspigmente auf, von denen solche mit einer remanenten Magnetisierung bevorzugt sind, können die beispielsweise in Form von Barcodes bzw. im Falle remanent magnetisierbarer Funktionspigmente auch flächig aufgetragenen Preprints durch spezielle Magnetleseköpfe entziffert werden. So beinhalten die rückseitig auf die Aufzeichnungspapiere aufgedruckten Preprints eine magnetische Informationsspeicherschicht, bzw. stellen eine solche dar.

Bei einer gegebenen Auftragsmasse der magnetisierbaren Funktionspigmente, die pro Flächeneinheit rückseitig auf die Aufzeichnungspapiere aufgetragen sind, ist der von dieser Informationsspeicherschicht ausgehende Magnetfluß direkt proportional der Pigmentkonzentration und der zugrundeliegenden Schichtdicke der Speicherschicht auf der die Penetration verhindernden Rückseite des bedruckten Aufzeichnungspapiers. Wird zum Entziffern der Informationsspeicherschicht diese an einem Magnetlesekopf vorbei geführt, wird im Magnetlesekopf eine Spannung induziert, die proportional zur - durch die relative Bewegung zwischen Informationsspeicherschicht und Magnetlesekopf bewirkten - zeitlichen Änderung des Magnetflusses am Ort des Magnetlesekopfes ist. Um möglichst große Induktionsspannungen im Magnetlesekopf erzeugen zu können, sind hohe Konzentrationen magnetisierbarer Funktionspigmente in der Informationsspeicherschicht notwendig, die durch das erfindungsgemäße Aufzeichnungspapier ermöglicht werden.

Hervorragende Ergebnisse können dabei mit Druckfarben erzielt werden, die als Funktionspigmente in die Druckfarbe eingebundenes Eisenpulver (zum Beispiel: Magnetpigment 025 der Firma BASF, D - 67056 Ludwigshafen) oder Eisenoxid, wie beispielsweise Magnetit (zum Beispiel: Magnetpigment 340 bzw 345 der Firma BASF, D - 67056 Ludwigshafen), enthalten.

Zur Messung der durch den, seitens der auf das Aufzeichnungspapier aufgedruckten Informationsspeicherschicht bewirkten Magnetfluß induzierten Spannung wird ein Meßgerät benutzt, dessen gemessene Spannungswerte in mV (Milli-Volt) als Maß für die von der Informationsspeicherschicht ausgehende Signalwirkung genutzt werden können.

Als Mindestwert für die induzierte Spannung, ab dem eine ausreichende Signalwirkung der Informationsspeicherschicht vorliegt, sind 360 mV erkannt worden.

Es ist jedoch zu betonen, daß der Begriff der Funktionspigmente in dieser Erfindung nicht zu eng auszulegen ist und daß allgemein die Funktionspigmente als solche zu verstehen sind, die rückseitig auf das Aufzeichnungspapier aufgedruckt werden und die eine ihnen zugedachte Funktion zu erfüllen haben. So sind neben magnetisierbaren Funktionspigmenten auch fluoreszierende, wärmesensitive oder farbgebende Komponenten und gegebenenfalls eingekapselte Duftstoffe als weitere Beispiele zu nennen ohne darauf beschränkt zu sein.

Insbesondere haben sich mittels UV-Strahlen vernetzende Druckfarben als geeignet erwiesen. In den vorliegender Erfindung zugrunde liegenden Untersuchungsreihen zeigten sich insbesondere Offset-Druckfarben für das Naß-, Trocken- und Waterless-Offset-Druckverfahren als geeignet.

Im Hinblick auf ihre Verwendung als unsichtbare Sicherheitscodierungen enthaltende Aufzeichnungsmaterialien sieht die Erfindung auch mit bloßem Auge kaum sichtbare Druckfarben derart vor, daß die Druckfarben zum einen insbesondere magnetisierbare Funktionspigmente und zum anderen Farbpigmente mit hoher Opazität in hoher Konzentration enthalten. Eine besonders bevorzugte Ausführungsform ist das Abdecken der insbesondere magnetisierbare Funktionspigmente enthaltende Druckfarbe aufweisenden Seite des erfindungsgemäßen Aufzeichnungsmaterials mit einer oder mehreren weiteren farbigen oder weißen Druckschichten, die eine möglichst hohe Opazität haben.

Besonders bevorzugte Verwendungsmöglichkeiten des erfindungsgemäßen Aufzeichnungspapiers sind in den Patentansprüchen 15 bis 20 angegeben und bestehen in der Verwendung des Aufzeichnungspapiers zum rückseitigen Bedrucken mit einer Funktionspigmente enthaltenden Druckfarbe, insbesondere einer Druckfarbe, die bis zu 70 Gew, -% aus Funktionspigmenten besteht, wobei magnetisierbare Funktionspigmente besonders bevorzugt sind, insbesondere solche die Eisenoxid und/oder Eisenpulver enthalten oder daraus bestehen. Desweiteren ist die Verwendung des erfindungsgemäßen Aufzeichnungspapiers besonders zum rückseitigen Bedrucken mit einer durch UV-Strahlen vernetzbaren Druckfarbe geeignet, insbesondere wenn die Druckfarbe mit einer weiteren Druckschicht abgedeckt ist.

### Die nachfolgenden Beispiele sowie die Vergleichsbeispiele verdeutlichen die Erfindung:

### Herstellung einer Trägerbahn :

Eine Trägerbahn wird aus gebleichten und gemahlenen Laub- und Nadelholzzellstoffen unter Zugabe von 0,6 Gew.-% (otro) Harzleim als Masseleimung sowie weiterer üblicher Beischlagstoffe, bezogen auf den Feststoffgehalt (otro) des Trägerpapiers, mit einer flächenbezogenen Masse von 65 g/m² hergestellt. Frontseitig wird eine pigmentierte Zwischenschicht von 8 g/m² aufgebracht, rückseitig wird das Trägerpapier mit einer Stärkepräparation von 0,3 g/m² versehen.

### Vergleichsbeispiel 1:

Auf die Zwischenschicht einer Papierbahn des vorstehend in seiner Herstellung beschriebenen Trägerpapiers wird eine wärmeempfindliche Aufzeichnungsschicht von 5 g/m² aufgetragen, die anschließend mit einer pigmentierten Schutzschicht von 2,2 g/m² überzogen wird. Rückseitig wird die Papierbahn mit einer 0,4 %-tigen wässerigen Dispersion eines dimeren, kationisch eingestellten Alkyltens beaufschlagt, so daß eine Beschichtung von 0,016 g/m² (otro) erzielt wird. Anschließend werden mittels Offsetdruckverfahren Barcodes mit einer magnetisierbare Funktionspigmente enthaltenden Druckfarbe aufgebracht.

### Vergleichsbeispiel 2:

Eine weitere Papierbahn des hergestellten Trägerpapiers wird, wie in Vergteichsbeispiet 1 angegeben, mit einer wärmeempfindlichen Aufzeichnungsschicht und Schutzschicht versehen. Rückseitig wird die Papierbahn mit einer 1 %-tigen wässerigen Dispersion eines dimeren, anionisch eingestellten Alkyltens beaufschlagt, so daß eine Beschichtung von 0,04 g/m² (otro) erzielt wird. Die anschließende Bedruckung mit Barcodes erfolgt entsprechend Vergleichsbeispiel 1.

### Vergleichsbeispiel 3:

Das entsprechend Vergleichsbeispiel 1 hergestellte Aufzeichnungspapier wird rückseitig mit einer weiteren 0,4 %-tigen wässerigen Dispersion eines dimeren, kationisch eingestellten Alkyltens versehen, so daß eine erneute Beschichtung von 0,016 g/m² (otro) erzielt wird. Die anschließende Bedruckung mit Barcodes erfolgt entsprechend Vergleichsbeispiel 1.

### Erfindungsgemäßes Beispiel 1:

Das entsprechend Vergleichsbeispiel 2 hergestellte Aufzeichnungspapier wird rückseitig mit einer weiteren 1 %-tigen wässerigen Dispersion eines dimeren, anionisch eingestellten Alkyltens versehen, so daß eine erneute Beschichtung von 0,04 g/m² (otro) erzielt wird. Die anschließende Bedruckung mit Barcodes erfolgt entsprechend Vergleichsbeispiel 1.

### Erfindungsgemäßes Beispiel 2:

Auf die Zwischenschicht einer Papierbahn des anfangs in seiner Herstellung beschriebenen Trägerpapiers wird eine wärmeempfindliche Aufzeichnungsschicht von 5,5 g/m² aufgetragen, die anschließend mit einer pigmentierten Schutzschicht von 2,7 g/m² überzogen wird. Rückseitig wird die Papierbahn mit einer 3,5 %-tigen wässerigen Dispersion eines dimeren, anionisch eingestellten Alkyltens beaufschlagt, so daß eine Beschichtung von 0,1 g/m² (otro) erzielt wird. Anschließend werden mittels Offsetdruckverfahren Barcodes mit einer magnetisierbare Funktionspigmente enthaltenden Druckfarbe aufgebracht.

Aus der nachfolgenden Tabelle ist ersichtlich, daß das erfindungsgemäße Aufzeichnungspapier eine im Vergleich zu den Vergleichsbeispielen deutlich verringerte Penetration der mittels Offset aufgetragenen Druckfarbe aufweist, was sich durch wesentlich geringeres Ablegeverhalten der bedruckten Rückseite zeigt. Gleichzeitig garantiert das erfindungsgemäße Aufzeichnungspapier eine ausreichend hohe Pigmentkonzentration der magnetisierbaren Funktionspigmente, womit ein hinreichend großer Magnetfluß der magnetisierbaren Funktionspigmente, die in der rückseitig aufgedruckten Druckfarbe enthalten sind, verbunden ist.

## Patentansprüche

1. Aufzeichnungspapier mit einer Masseleimung und einer rückseitigen Oberflächenpräparation, das frontseitig zur Aufnahme von Aufzeichnungen vorgesehen ist und dessen Rückseite gegenüber der Frontseite unterschiedlich ausgebildet und mit einer Funktionspigmente enthaltenden Druckfarbe bedruckbar ist, **dadurch gekennzeichnet, dass** die Rückseite des Aufzeichnungspapiers eine zusätzliche Oberflächenpräparation aufweist, die mittels einer wässrigen Lösung enthaltend dimeres Alkylten, Styren-Maleinsäure-Anhydrid, Stärke, Polyvinylalkohol, Alginat oder CMC oder einer derartigen Dispersion eines synthetischen Binders aufgebracht ist und dass die Rückseite einen Cobb₆₀-Wert X mit 15 g/m² < X ≤ 25 g/m² und eine mittlere Bekkglätte Y mit Y ≤ 200 s aufweist.

2. Aufzeichnungspapier nach Anspruch 1, **dadurch gekennzeichnet, dass** die Rückseite einen Cobb₆₀-Wert X mit X ≤23 g/m² aufweist.

3. Aufzeichnungspapier nach einem der Ansprüche 1 oder 2, **dadurch gekennzeichnet, dass** die Rückseite eine mittlere Bekkglätte Y mit Y ≥ 160 s aufweist.

4. Aufzeichnungspapier nach einem der Ansprüche 1 bis 3, **dadurch gekennzeichnet, dass** die Rückseite eine mittlere Bekkglätte Y mit Y ≥ 175 s aufweist.

5. Aufzeichnungspapier nach einem der Ansprüche 1 bis 4, **dadurch gekennzeichnet, dass** die weitere Oberflächenpräparation pigmentiert ist.

6. Aufzeichnungspapier nach einem der Ansprüche 1 bis 5, **dadurch gekennzeichnet, dass** das Aufzeichnungspapier frontseitig eine wärmeempfindliche Aufzeichnungsschicht aufweist, die unter dem Einfluß von Wärme miteinander reagierende Farbstoffvorläufer und Akzeptoren enthält.

7. Aufzeichnungspapier nach einem der Ansprüche 1 bis 5, **dadurch gekennzeichnet, dass** das Aufzeichnungspapier frontseitig mittels des Tintenstrahldruckverfahrens bedruckbar ist.

8. Aufzeichnungspapier nach einem der Ansprüche 1 bis 4 und 7 **dadurch gekennzeichnet, dass** das Aufzeichnungspapier frontseitig eine Empfangsschicht für das Tintenstrahldruckverfahren aufweist.

9. Aufzeichnungspapier nach einem der Ansprüche 1 bis 8, **dadurch gekennzeichnet, dass** das Aufzeichnungspapier rückseitig mit einer Funktionspigmente enthaltenden Druckfarbe bedruckt ist.

10. Aufzeichnungspapier nach einem der Ansprüche 1 bis 9, **dadurch gekennzeichnet, dass** das Aufzeichnungspapier rückseitig mit einer Druckfarbe bedruckt ist, die bis zu 70 Gew.-% aus Funktionspigmenten besteht.

11. Aufzeichnungspapier nach einem der Ansprüche 1 bis 10, **dadurch gekennzeichnet, dass** das Aufzeichnungspapier rückseitig mit einer Druckfarbe bedruckt ist, deren Funktionspigmente magnetisierbar sind.

12. Aufzeichnungspapier nach einem der Ansprüche 1 bis 11, **dadurch gekennzeichnet, dass** das Aufzeichnungspapier rückseitig mit einer Druckfarbe bedruckt ist, deren Funktionspigmente Eisenpulver oder Eisenoxid enthalten oder daraus bestehen.

13. Aufzeichnungspapier nach einem der Ansprüche 1 bis 12, **dadurch gekennzeichnet, dass** die Druckfarbe durch UV-Strahlung vemetzbar ist.

14. Aufzeichnungspapier nach einem der Ansprüche 1 bis 13, **dadurch gekennzeichnet, dass** die Druckfarbe durch Abdeckung mit mindestens einer weiteren Druckschicht mit bloßem Auge kaum sichtbar ist.

15. Verwendung eines Aufzeichnungspapiers nach einem der Ansprüche 1 bis 8 zum rückseitigen Bedrucken mit einer Funktionspigmente enthaltenden Druckfarbe.

16. Verwendung eines Aufzeichnungspapiers nach einem der Ansprüche 1 bis 8, 15 zum rückseitigen Bedrucken mit einer Druckfarbe, die bis zu 70 Gew-% aus Funktionspigmenten besteht.

17. Verwendung eines Aufzeichnungspapiers nach einem der Ansprüche 1 bis 8, 15 zum rückseitigen Bedrucken mit einer Druckfarbe, deren Funktionspigmente magnetisierbar sind.

18. Verwendung eines Aufzeichnungspapiers nach einem der Ansprüche 1 bis 8, 15 zum rückseitigen Bedrucken mit einer Druckfarbe, deren Funktionspigmente Eisenpulver oder Eisenoxid enthalten oder daraus bestehen.

19. Verwendung eines Aufzeichnungspapiers nach einem der Ansprüche 1 bis 8 zum rückseitigen Bedrucken mit einer durch UV-Strahlung vernetzbaren Druckfarbe.

20. Verwendung eines Aufzeichnungspapiers nach einem der Ansprüche 1 bis 8 zum rückseitigen Bedrucken mit einer Druckfarbe, die mit mindestens einer weiteren Druckschicht abgedeckt ist und mit bloßem Auge kaum sichtbar ist.

## Claims

1. Recording paper, having pulp-sizing and a reverse-side surface preparation, which recording paper is intended for receiving recordings on the front side and the reverse side of which recording paper is differently formed from the front side and is printable with a printing ink comprising functional pigments, **characterised in that** the reverse side of the recording paper has an additional surface preparation, which is applied by means of an aqueous solution comprising dimeric alkyltene, styrenemaleic anhydride, starch, polyvinyl alcohol, alginate or CMC or such a dispersion of a synthetic binder; and the reverse side has a Cobb₆₀ value X where 15 g/m² < X ≤ 25 g/m² and a mean Bekk smoothness Y where Y ≤ 200 s.

2. Recording paper according to claim 1, **characterised in that** the reverse side has a Cobb₆₀ value X where X ≤ 23 g/m².

3. Recording paper according to either claim 1 or claim 2, **characterised in that** the reverse side has a mean Bekk smoothness Y where Y≥ 160 s.

4. Recording paper according to any one of claims 1 to 3, **characterised in that** the reverse side has a mean Bekk smoothness Y where Y ≥175 s.

5. Recording paper according to any one of claims 1 to 4, **characterised in that** the further surface preparation is pigmented.

6. Recording paper according to any one of claims 1 to 5, **characterised in that** the recording paper has, on its front side, a heat-sensitive recording layer comprising dye precursors and acceptors which react with one another under the influence of heat.

7. Recording paper according to any one of claims 1 to 5, **characterised in that** the recording paper is printable on its front side by means of the ink-jet printing method.

8. Recording paper according to any one of claims 1 to 4 and 7, **characterised in that** the recording paper has, on its front side, a receiving layer for the ink-jet printing method.

9. Recording paper according to any one of claims 1 to 8, **characterised in that** the recording paper is printed on its reverse side with a printing ink comprising functional pigments.

10. Recording paper according to any one of claims 1 to 9, **characterised in that** the recording paper is printed on its reverse side with a printing ink consisting of up to 70 % functional pigments by weight.

11. Recording paper according to any one of claims 1 to 10, **characterised in that** the recording paper is printed on its reverse side with a printing ink, the functional pigments of which are magnetisable.

12. Recording paper according to any one of claims 1 to 11, **characterised in that** the recording paper is printed on its reverse side with a printing ink, the functional pigments of which comprise or consist of iron powder or iron oxide.

13. Recording paper according to any one of claims 1 to 12, **characterised in that** the printing ink is cross-linkable by means of UV radiation.

14. Recording paper according to any one of claims 1 to 13, **characterised in that** the printing ink is hardly visible to the naked eye as a result of covering with at least one further printing layer.

15. Use of a recording paper according to any one of claims 1 to 8 for reverse-side printing with a printing ink comprising functional pigments.

16. Use of a recording paper according to any one of claims 1 to 8, 15 for reverse-side printing with a printing ink consisting of up to 70 % functional pigments by weight.

17. Use of a recording paper according to any one of claims 1 to 8, 15 for reverse-side printing with a printing ink, the functional pigments of which are magnetisable.

18. Use of a recording paper according to any one of claims 1 to 8, 15 for reverse-side printing with a printing ink, the functional pigments of which comprise or consist of iron powder or iron oxide.

19. Use of a recording paper according to any one of claims 1 to 8 for reverse-side printing with a printing ink which is cross-linkable by means of UV radiation.

20. Use of a recording paper according to any one of claims 1 to 8 for reverse-side printing with a printing ink which is covered by at least one further printing layer and is hardly visible to the naked eye.

## Revendications

1. Papier d'enregistrement encollé dans la masse, comportant, au verso, un revêtement, le recto étant destiné à recevoir un enregistrement et le verso ayant une structure différente du recto et pouvant être imprimée avec une couleur d'impression contenant des pigments fonctionnels, **caractérisé par le fait que** le verso du papier d'enregistrement comporte un revêtement supplémentaire appliqué au moyen d'une solution aqueuse contenant de l'alkyltène dimère, du styrène-anhydride maléique, du poly(alcool vinylique), de l'alginate ou de la CMC ou au moyen d'une telle solution contenant une dispersion d'un liant synthétique, et **par le fait que** le verso présente un indice Cobb₆₀ X tel que 15 g/m² < X ≤ 25 g/m² et un lissé Bekk moyen Y inférieur ou égal à 200 s.

2. Papier d'enregistrement selon la revendication 1, **caractérisé par le fait que** le verso présente un indice Cobb₆₀, X inférieur ou égal à 23 g/m².

3. Papier d'enregistrement selon l'une des revendications 1 ou 2, **caractérisé par le fait que** le verso présente un lissé Bekk moyen Y supérieur ou égal à 160 s.

4. Papier d'enregistrement selon l'une des revendications 1 à 3, **caractérisé par le fait que** le verso présente un lissé Bekk moyen supérieur ou égal à 175 s.

5. Papier d'enregistrement selon l'une des revendications 1 à 4, **caractérisé par le fait que** le revêtement supplémentaire est pigmenté.

6. Papier d'enregistrement selon l'une des revendications 1 à 5, **caractérisé par le fait que** le papier d'enregistrement présente, au recto, une couche d'enregistrement thermosensible contenant des précurseurs de colorants et des accepteurs qui réagissent les uns avec les autres en cas d'application de chaleur.

7. Papier d'enregistrement selon l'une des revendications 1 à 5, **caractérisé par le fait que** le recto du papier d'enregistrement peut être imprimé selon un procédé par jet d'encre.

8. Papier d'enregistrement selon l'une des revendications 1 à 4 et 7, **caractérisé par le fait que** le recto du papier d'enregistrement présente une couche réceptrice pour le procédé d'impression par jet d'encre.

9. Papier d'enregistrement selon l'une des revendications 1 à 8, **caractérisé par** le fait le verso du papier d'enregistrement est imprimé avec une couleur d'impression contenant des pigments fonctionnels.

10. Papier d'enregistrement selon l'une des revendications 1 à 9, **caractérisé par le fait que** le verso du papier d'enregistrement est imprimé avec une couleur d'impression contenant jusqu'à 70 % en poids de pigments fonctionnels.

11. Papier d'enregistrement selon l'une des revendications 1 à 10, **caractérisé par le fait que** le verso du papier d'enregistrement est imprimé avec une couleur d'impression contenant des pigments fonctionnels magnétisables.

12. Papier d'enregistrement selon l'une des revendications 1 à 11, **caractérisé par le fait que** le verso du papier d'enregistrement est imprimé avec une couleur d'impression contenant des pigments fonctionnels constitués de poudre de fer ou d'oxyde de fer ou contenant de la poudre de fer ou de l'oxyde de fer.

13. Papier d'enregistrement selon l'une des revendications 1 à 12, **caractérisé par le fait que** la couleur d'impression est réticulable par rayonnement UV.

14. Papier d'enregistrement selon l'une des revendications 1 à 13, **caractérisé par le fait que** la couleur d'impression est à peine visible à l'oeil nu grâce à la présence d'une couche imprimée supplémentaire.

15. Utilisation d'un papier d'enregistrement selon l'une des revendications 1 à 8 pour l'impression au verso à l'aide d'une couleur d'impression contenant des pigments fonctionnels.

16. Utilisation d'un papier d'enregistrement selon l'une des revendications 1 à 8 et 15, pour l'impression au verso avec une couleur d'impression contenant jusqu'à 70 % en poids de pigments fonctionnels.

17. Utilisation d'un papier d'enregistrement selon l'une des revendications 1 à 8 et 15, pour l'impression au verso avec une couleur d'impression contenant des pigments fonctionnels magnétisables.

18. Utilisation d'un papier d'enregistrement selon l'une des revendications 1 à 8 et 15, pour l'impression au verso avec une couleur d'impression contenant des pigments fonctionnels constitués de poudre de fer ou d'oxyde de fer ou contenant de la poudre de fer ou de l'oxyde de fer.

19. Utilisation d'un papier d'enregistrement selon l'une des revendications 1 à 8, pour l'impression au verso avec une couleur d'impression réticulable par rayonnement UV.

20. Utilisation d'un papier d'enregistrement selon l'une des revendications 1 à 8, pour l'impression, au verso, avec une couleur d'impression recouverte d'au moins une autre couche imprimée et qui est de ce fait à peine visible à l'oeil nu.
